# FASCICULE DE BREVET EUROPEEN

(11) **EP 0 435 782 B1**
(45) Date de publication et mention de la délivrance du brevet: **04.08.1993**
(21) Numéro de dépôt: 90420529.1
(22) Date de dépôt: 06.12.1990
(51) Int. Cl.: A01K 3/00

(54) **Clôtures électriques à éléments conducteurs métalliques à base d'un alliage binaire cuivre/cadmium**
Elektrische Zäune mit metallischen Leitungselementen aus einer binären Kupfer/Cadmium Legierung
Electric fences with metallic wire conductor elements, based on a binary copper/cadmium-alloy

(30) Priorité: 15.12.1989 FR 8916940
(43) Date de publication de la demande: 03.07.1991
(73) Titulaire: Bellon, Catherine, F-01480 Savigneux (FR); Bellon, Jean-Michel, F-01990 Saint Trivier Sur Moignans (FR)
(72) Inventeur: Bellon, Catherine, F-01480 Savigneux (FR); Bellon, Jean-Michel, F-01990 Saint Trivier Sur Moignans (FR)
(74) Mandataire: Laurent, Michel

(56) Documents cités:
- DE-A- 3 416 825
- DE-U- 8 606 093
- DE-U- 8 709 917
- FR-A- 2 628 603
- PATENT ABSTRACTS OF JAPAN, vol. 10, no. 171 (M-489)(2227), 17 juin 1986; JP-A-6120693 (TOSHIBA K.K.) 29.01.1986

## Description

L'invention concerne des clôtures électriques et plus particulièrement les éléments conducteurs métalliques intégrés dans ces clôtures électriques.

Les clôtures électriques sont aujourd'hui d'un usage largement répandu, notamment dans le cadre de la gestion des pâturages, afin de rationaliser au maximum les herbages. On utilise également les clôtures électriques pour la protection des plantations et des cultures contre les animaux sauvages. De fait, un périmètre protégé peut être défini de manière précise selon le choix des utilisateurs en tenant compte des spécificités propres à chacun. Toutefois, la délimitation de certaines parcelles requiert de grandes distances d'électrification. Or, on doit tenir compte pour de telles distances, de la quantité d'électricité disponible en tous points de la clôture y compris les plus éloignés de la source d'énergie. En effet, les impulsions électriques délivrées doivent être suffisantes en tout point de la clôture, même le plus éloigné de l'électrificateur, afin de maintenir les animaux à distance de ladite clôture. De même les effets inhérant à l'humidité ambiante doivent quelquefois être pris en compte. Enfin, il arrive que des éléments végétaux entourant les clôtures provoquent des mises à la terre intermittentes des conducteurs, annulant de fait l'effet préventif recherché par l'utilisation de ces clôtures.

De manière connue, une clôture électrique comporte tout d'abord un électrificateur, destiné à délivrer un courant électrique sous forme d'impulsions très courtes et de faible ampèrage, mais de tension relativement importante, pouvant atteindre plusieurs milliers de volts et, la clôture proprement dite, constituée soit d'un simple fil conducteur, soit d'un ou plusieurs fils conducteurs intégrés dans un support réalisé en fibres synthétiques non conductrices, par exemple sous forme de torons, de tresses ou de rubans, ou encore sous forme de maillage constitué de plusieurs conducteurs métalliques noués ou soudés entre eux, plus spécifiquement destinés aux parcs à moutons, chèvres, porcs, etc., ou même plus simplement d'un cable conducteur unique.

Les conducteurs métalliques sans support synthétique ou similaire, ont rapidement été abandonnés compte tenu de leur faible visibilité, susceptible d'entraîner des dégâts tant au niveau des zones protégées qu'à celui des animaux parqués. De fait, il est d'usage courant à ce jour d'utiliser des clôtures intégrant un support, notamment synthétique de couleur vive, voire même fluorescent.

Des difficultés fondamentales se manifestent de par l'utilisation de telles clôtures électriques. Tout d'abord, il est fréquent d'observer des ruptures au niveau des éléments métalliques, dues aux changements fréquents de configuration des herbages, entrainant donc des repliages ou rembobinages des fils, et provoquant de fait des contraintes mécaniques locales dans un sens, puis dans l'autre, aboutissant généralement à la coupure du conducteur métallique. Ces coupures ne sont généralement pas détectables lorsque ces éléments métalliques sont intégrés dans un support synthétique. Elles entrainent des altérations locales, voire même une annulation totale de la conduction électrique en certains points de la clôture et donc, son efficacité.

Ensuite, lors de l'utilisation de telles clôtures pour de larges périmètres, la résistivité des matériaux conducteurs utilisés peut conduire à des impulsions de tension insuffisante pour dissuader les animaux parqués de s'appuyer contre ces clôtures, voire de les franchir.

Pour pallier la première difficulté mentionnée ci-dessus, on a proposé d'utiliser des fils métalliques conducteurs réalisés en acier inoxydable compte tenu des bonnes propriétés mécaniques de ce matériau, et notamment sa capacité d'allongement. Ainsi, ces fils métalliques pouvant être assemblés avec des fils synthétiques par tissage, tressage, toronnage, tricotage, etc.., présentent ainsi une bonne résistance mécanique. En revanche, l'acier inoxydable présente une résistivité électrique relativement élevée, se traduisant par une résistance linéaire typiquement de quelques kilo-ohms par kilomètre (kΩ/km) pour un diamètre de l'ordre de 0,20 millimètre, au détriment par conséquent d'une bonne conductibilité électrique. De la sorte, l'utilisation de tels conducteurs métalliques n'est pas envisageable pour les parcs de grandes et moyennes dimensions, sauf à utiliser plusieurs électrificateurs, ce qui augmente considérablement le coût d'une telle clôture électrique.

Pour pallier la difficulté inhérante à la conduction électrique, on a alors proposé d'utiliser des fils conducteurs métalliques réalisés en cuivre ou en aluminium. Si certes le problème de distance par rapport à la conduction électrique se trouve solutionné, en revanche, ces deux métaux sont connus pour leurs faibles propriétés mécaniques et la corrosion à laquelle ils sont soumis, notamment lorsqu'ils sont sous tension. De la sorte, ils se rompent assez rapidement, conduisant à des arrêts de conduction d'où une inefficacité de la clôture ainsi constituée.

On a alors proposé, pour pallier simultanément ces deux inconvénients, à savoir d'une part la résistance mécanique et d'autre part la conductivité électrique, par exemple dans le document EP-A-0 256 841, d'associer dans une même clôture électrique, deux types de conducteurs, respectivement un conducteur de bonnes propriétés mécaniques, et un conducteur de bonne conductivité électrique. De la sorte, lorsque le conducteur de bonnes propriétés électriques se rompt localement, et compte tenu de leur insertion dans un support textile sous forme tressée, le relais de la conduction électrique est assuré par les fils de bonnes propriétés mécaniques, ce qui permet ainsi d'assurer la continuité de la conduction d'électricité à un autre élément métallique bon conducteur de l'électricité. Toutefois, il est à noter que ce résultat n'est possible qu'avec un support tressé, faute de quoi, il n'y a pas contact entre les différents conducteurs métalliques, et le relais ne peut plus être assuré. En outre, le conducteur de moins bonne conductibilité électrique affecte la conduction électrique globale, tendant aux même résultats qu'une clôture électrique intégrant un conducteur métallique de type acier inoxydable.

L'invention pallie ces différents inconvénients. Elle propose une clôture électrique dans laquelle sont insérés des fils conducteurs d'un seul type en alliage métallique, ledit alliage métallique étant un alliage binaire cuivre/cadmium revêtu en périphérie d'une couche de nickel.

En effet, on a pu ainsi montré, que l'adjonction d'une faible proportion de cadmium à une masse de cuivre, l'alliage ainsi réalisé étant alors étiré sous forme de fil, permet d'allier à la fois une bonne conduction de l'électricité, très proche de celle du cuivre, et une bonne résistance mécanique bien supérieure à celle du cuivre. De plus, le revêtement à base de nickel permet d'augmenter de manière significative la résistance à la corrosion, et donc la longévité des clôtures ainsi réalisées. En outre, le taux d'allongement obtenu avec cet alliage réduit les risques de rupture lors des pliures répétées.

Avantageusement, en pratique, la concentration en cadmium dans l'alliage binaire cuivre/cadmium, est comprise entre 0,5 et 2 % en poids, et avantageusement voisine de 1 % en poids. En effet, si cette concentration est inférieure à 0,5 %, les propriétés résultant de l'adjonction de cadmium ne sont pratiquement pas perceptibles. En revanche, l'adjonction d'une quantité de cadmium supérieure à 2 % en poids, n'amène aucune amélioration significative et présente en revanche un surcoût important compte tenu du prix de la matière première, à savoir du cadmium.

Les éléments conducteurs métalliques sont insérés dans un support plurifilamentaire tressé, toronné, ou sous forme de ruban tressé ou tricoté ou tissé, réalisé en fibres synthétiques non conductrices de l'éléctricité. Les clôtures électriques peuvent également se présenter sous la forme d'un filet dont les mailles sont réalisées à partir du fil conducteur ci-dessus décrit, les intersections des mailles étant obtenues, de manière connue, par nouage ou par soudure. Il va de soi que l'invention concerne également les fils métalliques sans support synthétique, utilisés seuls.

La manière dont l'invention peut être réalisée et les avantages qui en découlent ressortiront mieux de l'exemple de réalisation qui suit, donné à titre indicatif et non limitatif à l'appui des figures annexées.

La figure 1 est une vue schématique d'un ruban tissé constitutif d'une clôture électrique conforme à l'invention.

La figure 2 est un fil d'une clôture électrique tressé.

La figure 3 est une vue schématique d'un fil électrique toronné.

Dans chacune des figures représentées, de structure par ailleurs connue et non revendiquée, chacun des éléments métalliques (1) est constitué d'un alliage binaire cuivre/cadmium, dans lequel la concentration en poids en cadmium est de 1 %. Cet alliage est réalisé par coulage sous forme de lingot, lesdits lingots étant alors laminés, puis tréfilés selon le diamètre désiré. Le fil obtenu subit alors une opération de recuit de durée déterminée, afin de lui donner des caractéristiques d'allongement et de solidité souhaitées.

Le fil ainsi réalisé subit alors un nickelage périphérique, réalisé par électrolyse en bain approprié. La couche de nickel ainsi déposée atteint une épaisseur de l'ordre de 2,8 µm. Les éléments conducteurs résultants (1) ont un diamètre typique de 0,2 mm et présentent une résistance mécanique à température ambiante de 34 daN/mm². Ces fils métalliques présentent un allongement typique de 23 %, c'est-à-dire le même que celui de l'acier inoxydable. On a également mesuré la résistance électrique linéïque. Celle-ci est égale pour des fils de diamètre de l'ordre de 0,20 millimètre à 0,615 Ω/m, soit quelques quatre fois moins que celle de l'acier inoxydable.

Bien que l'exemple décrit concerne un fil de diamètre voisin de 0,20 millimètre, il va de soi que l'invention entend couvrir les fils réalisés conformément à la concentration des différents éléments décrite, sans limitation de dimensions.

Selon la structure de la clôture dans laquelle ils sont intégrés, à savoir respectivement un ruban tissé (figure 1), une tresse (figure 2) ou un toron (figure 3), le fil conducteur métallique (1) est entouré d'un plus ou moins grand nombre de fils synthétiques (2, 3) et de la sorte, la résistance mécanique de l'ensemble peut être accrue. Comme déjà dit, ces structures sont en outre destinées à être particulièrement visibles par les animaux qu'elles sont sensées parquer ou au contraire faire fuire.

Des essais ont été effectués afin de tester la résistance à la corrosion des fils conducteurs conformes à l'invention. Ces essais sont réalisés selon la technique dite du "brouillard salin" décrites ci-après. De manière connue, un cuivre étamé exposé pendant une période voisine d'une année aux intempéries dans un pays tempéré, d'hygrométrie déterminée, par exemple la France, présente le même aspect qu'un fil de même nature et de même caractéristiques dimensionnelles soumis à 148 heures de brouillard salin et ce, dans des conditions opératoires déterminées. Celles-ci sont les suivantes :
température : 35°C
concentration en chlorure de sodium - NaCl : 5 %
durée des essais : 148 heures

Ce test en brouillard salin a été effectué à titre comparatif sur :
- A : un fil réalisé en acier cuivré nickelé ;
- B : un fil réalisé en cuivre nickelé ;
- C : un fil conforme à l'invention (Cu-Cd nickelé) ;
- D : un fil réalisé en acier inoxydable ;
- E : un fil réalisé en cuivre étamé.

Les cotations de la corrosion sont echelonnées selon des notes de 0 (aucune trace de corrosion) à 5 (corrosion importante), et reportées dans le tableau suivant :

Ces résultat montrent la très bonne stabilité du conducteur métallique réalisé en alliage binaire cuivre/cadmium nickelé. En effet, si certes il présente quelques légères traces de corrosion au bout de 148 heures, qui par ailleurs sont imperceptibles à l'oeil nu et seulement visible au microscope et ce de manière limité, en revanche, il présente une bien meilleure conductibilité électrique que l'acier inoxydable (D), et une meilleure résistance mécanique que le cuivre étamé (B).

Ainsi, l'utilisation de tels matériaux conducteurs dans les clôtures électriques permet, outre d'obtenir des clôtures électriques de résistance mécanique suffisante mais nécessaire pour ce type d'application, et de bonne conduction électrique à des prix concurrentiels, d'augmenter la longévité des batteries et autres électrificateurs qui représentent également un investissement important lors de l'achat de telles clôtures.

Enfin, l'utilisateur de telles clôtures est assuré de disposer en tout point d'un courant électriques dont les impulsions sont propres à éloigner les animaux de celles-ci.

## Revendications

1. Clôture électrique comprenant des éléments conducteurs de l'électricité à base d'un alliage métallique, caractérisée en ce que ledit alliage métallique est un alliage binaire cuivre/cadmium revêtu à sa périphérie d'une couche de nickel.

2. Clôture électrique selon la revendication 1, caractérisée en ce que la concentration en cadmium dans l'alliage binaire cuivre/cadmium, est comprise entre 0,5 et 2 % en poids, et avantageusement voisine de 1 % en poids.

3. Clôture électrique caractérisée en ce qu'elle est constituée d'un fil unique réalisé selon le matériau décrit dans les revendications 1 et 2.

4. Clôture électrique selon l'une des revendications 1 et 2, caractérisée en ce les éléments conducteurs métalliques (1) sont insérés dans un support plurifilamentaire tressé, toronné, ou sous forme de ruban tressé, tissé ou tricoté, réalisé en fils synthétiques (2,3) non conducteurs de l'éléctricité.

5. Clôture électrique selon l'une des revendications 1 et 2, caractérisé en ce qu'elle est constituée d'un filet dont les mailles sont réalisées à partir du fil conducteur (1), les fils (1) des mailles étant solidarisés au niveau des intersections des mailles par nouage ou par soudure.

## Patentansprüche

1. Elektrischer Zaun mit elektrisch leitfähigen Elementen aus einer metallischen Legierung, dadurch gekennzeichnet, daß die besagte metallische Legierung eine binäre Legierung Kupfer/Cadmium ist, die an ihrem Umkreis mit einer Nickelschicht beschichtet ist.

2. Elektrischer Zaun nach Anspruch 1, dadurch gekennzeichnet, daß die Cadmiumkonzentration in der binären Legierung Kupfer/Cadmium zwischen 0,5 und 2 Gewichtsprozent und vorzugsweise um 1 Gewichtsprozent liegt.

3. Elektrischer Zaun dadurch gekennzeichntet, daß er aus einem einzigen Draht besteht, der aus der Legierung hergestellt is, welche in den Ansprüchen 1 und 2 bechrieben ist.

4. Elektrischer Zaun nach einem der Ansprüche 1 oder 2, dadurch gekennzeichntet, daß die metallischen Leitungselemente (1) in einen mehrere Fäden umfassenden Träger eingefügt sind, der geflochten, in einer Litze oder in Gestalt eines geflochtenen, gewebten oder gestrickten Bandes vorliegt, und der aus nicht-leitenden synthetischen Fäden (2,3) besteht.

5. Elektrischer Zaun nach einem der Ansprüche 1 oder 2, dadurch gekennzeichnet, daß er aus einem Netz besteht, dessen Maschen aus den Leitungsfaden (1) hergestellt sind, wobei die Fäden (1) der Maschen an den Kreuzungspunkten der Maschen verknotet oder verlötet worden sind.

## Claims

1. Electric fencing comprising electricity-conducting elements on a metal alloy, characterised in that the said metal alloy is a copper/cadmium binary alloy plated on its periphery with a nickel layer.

2. Electric fencing according to Claim 1, characterised in that the cadmium concentration in the copper/cadmium binary alloy lies between 0.5 and 2 % by weight, and is advantageously approximately 1 % by weight.

3. Electric fencing characterised in that it is constituted by a single wire realized with the alloy of claim 1 and 2.

4. Electric fencing according to one of Claims 1 and 2, characterised in that the metal conducting elements (1) are inserted into a braided or stranded multifilamentary support or support in the form of braided, woven or knitted ribbon, produced from non-electricity-conducting synthetic yarns (2,3).

5. Electric fencing according to one of Claims 1 and 2, characterised in that it is made up of a net, the meshes of which are produced from the conducting wire (1), the wires (1) of the meshes being firmly attached at the site of the intersections of the meshes by knotting or by soldering.
